# EUROPÄISCHE PATENTSCHRIFT

(11) **EP 3 786 513 B1**
(45) Veröffentlichungstag und Bekanntmachung des Hinweises auf die Patenterteilung: **06.11.2024**
(21) Anmeldenummer: 19194606.0
(22) Anmeldetag: 30.08.2019
(51) Int. Cl.: F17C 1/06

(54) **FASERVERSTÄRKTER DRUCKBEHÄLTER**
FIBRE-REINFORCED PRESSURE VESSEL
RÉCIPIENT SOUS PRESSION RENFORCÉ PAR DES FIBRES

(43) Veröffentlichungstag der Anmeldung: 03.03.2021
(73) Patentinhaber: NPROXX B.V., 6422 RK Heerlen (NL)
(72) Erfinder: Tarnowski, Benjamin, 52066 Aachen (DE)
(74) Vertreter: Heuking Kühn Lüer Wojtek PartGmbB

(56) Entgegenhaltungen:
- EP-A1- 2 668 020
- EP-A1- 3 267 091
- WO-A1-2019/007978
- WO-A1-2020/002462
- WO-A2-2020/181047
- CN-A- 109 282 139
- JP-A- 2006 322 590

## Beschreibung

### Gebiet der Erfindung

Die Erfindung betrifft einen faserverstärkten Druckbehälter und ein Verfahren zum Herstellen eines solchen.

### Hintergrund der Erfindung

Der Markt für Druckbehälter, die mit Faserverbundmaterial verstärkt werden, wächst kontinuierlich. Die zunehmende Förderung von Erdgas und Fracking-Gas macht speziell in Ländern ohne entsprechendes Pipelinenetz eine Speicherung in Druckbehältern erforderlich. Hinzu kommt der Nutzfahrzeug- und Automobilsektor, der stark an der Entwicklung von Brennstoffzellen-Fahrzeugen arbeitet, bei denen der Brennstoff in Form von gasförmigem Wasserstoff unter hohem Druck in Druckbehältern gespeichert werden soll. Für den Transport der Druckbehälter sind leichte Druckbehälter gewünscht, weil ein Transport von Druckbehältern mit hohen Behältergewichten unnötig viel Energie verbraucht und daher zu hohe Transportkosen verursacht.

Gegenwärtig benutzte zylinderförmige Druckbehälter besitzen eine Verstärkungsschicht aus Faserverbundmaterial aus Fasern eingebettet in einem Matrixmaterial, die als Außenschicht mittels eines Wickelverfahrens auf einen Innenbehälter (der sogenannte Liner) des Druckbehälters, der als Wickelkern fungiert, aufgewickelt wird. Ein Wickelverfahren ist für die zeit- und kostengünstige Herstellung von Faserverbundschichten der bevorzugte Prozess. Während der Innenbehälter beispielsweise die Gasdichtigkeit des Druckbehälters garantiert, verleiht die Verstärkungsschicht aus Faserverbundmaterial dem Druckbehälter die notwendige mechanische Stabilität. Bei den Druckbehältern des Typs 3 wird ein mechanischer Innenbehälter (metallischer Liner) z.B. aus Aluminium oder Stahl eingesetzt, bei Druckbehältern des Typs 4 ist der Innenbehälter (Liner) aus Kunststoff. Gerade bei Druckbehältern vom Typ 4 stellt die Kaltbetankung für alle Tankhersteller eine große technologische Herausforderung dar, insbesondere bei komplett entspanntem Tankzustand. Die Innenbehälter können bei Druckbeaufschlagung von einem 0 bar - Ausgangszustand durch den ersten Druckimpuls, insbesondere bei tiefen Temperaturen, wo der Innenbehälter (Liner) spröde ist reißen. Bei 0 bar liegt der Liner typischerweise nicht am Laminat an sondern es besteht ein Spalt zwischen diesen beiden Bauteilen. Der Spalt zwischen Innenbehälter und der Faserverstärkung um den Innenbehälter kann sich so ausbilden, dass der Innenbehälter gegebenenfalls lediglich noch am Boss Kontakt zur Faserverstärkung besitzt. Bei Druckbeaufschlagung kann sich der Liner in weiten Bereichen weit und schnell bewegen und es kommt zu den sogenannten Kaltbetankungsproblemen mit dem Versagen des Liners.

Es besteht also ein Bedarf an Druckbehältern, die gerade bei entspanntem Tankzustand zuverlässig auch bei niedrigen Temperaturen viele Male befüllbar sind, ohne dabei Schaden zu nehmen. WO 2019/007978 A1 offenbart einen Druckbehälter mit einer lokalen Verstärkungsschicht, EP 3 267 091 A1 einen Druckbehälter mit einer Tape-basierten Verstärkungsstruktur und WO 2020/002462 einen zusammengesetzten Druckbehälter mit verstärkter Innenauskleidung.

### Zusammenfassung der Erfindung

Die Aufgabe der Erfindung ist es, einen Druckbehälter bereitzustellen, der gerade bei entspanntem Tankzustand zuverlässig auch bei niedrigen Temperaturen viele Male befüllbar ist, ohne dabei einzureißen.

Diese Aufgabe wird gelöst durch einen faserverstärkten Druckbehälter gemäß Anspruch 1. Es wird offenbart ein Druckbehälter mit einem Innenbehälter aus einem thermoplastischen Material zur Aufnahme eines Füllmediums mit einer Außenseite und einem um die Außenseite herum angeordneten Faserverbundschicht zur Bereitstellung einer Druckfestigkeit des Druckbehälters und mindestens einem mit Innenbehälter und Faserverbundschicht verbundenen Ventilanschluss, wobei zusätzlich ein thermoplastisches Band zumindest bereichsweise auf die Außenseite des Innenbehälters aufgebracht ist, wobei das thermoplastische Band einen Wärmeausdehnungskoeffizienten besitzt, der gering genug ist, um einen durch thermischen Schrumpf eventuell entstehenden Spalt zwischen Faserverbundschicht und Innenbehälter durch seinen Wärmeausdehnungskoeffizienten geringer zu halten als es ohne Anwesenheit des thermoplastischen Bandes der Fall wäre.

Der Begriff "Druckbehälter" umfasst alle Arten und Formen von Druckbehältern, die einen Innenbehälter aus einem thermoplastischen Material umfassen und mit einem Faserverbundmaterial außen mechanisch so verstärkt wurden, dass der Druckbehälter die Anforderungen an seine Druckbeständigkeit erfüllt. In der Regel sind diese Druckbehälter zylinderförmig mit nach außen gewölbten Abschlüssen auf beiden Seiten des zylinderförmigen Mittelteils. Diese Anschlüsse werden als Polkappen bezeichnet und dienen zum druckdichten Verschluss des Mittelteils. Zur Verstärkung des Druckbehälters wird die Außenseite des Innenbehälters mit einer Außenschicht aus Faserverbundmaterial überwickelt, was gleichzeitig die Außenseite des Druckbehälters bilden kann. Der Innenbehälter kann mit verschiedenen Techniken hergestellt sein, beispielsweise mittels eines Schweißverfahrens, mittels Spritzguss oder als Blasformteil. Hierbei können die Polkappen auch nachträglich auf den Mittelteil aufgesetzt werden, beispielsweise mittels Verschweißen. Die separaten Polkappen können beispielsweise mittels Spritzguss hergestellt werden. Druckbehälter mit einem thermoplastischen Innenbehälter besitzen einerseits ein sehr geringes Gewicht, was beispielsweise für Anwendungen in Transportmitteln wichtig ist, und andererseits können Füllungen wie beispielsweise Wasserstoff unter hohem Druck verlustarm gespeichert werden, da geeignete Kunststoffe aus thermoplastischem Material eine hinreichend geringe Wasserstoffpermeabilität besitzen und die benötigte Festigkeit durch die Außenschicht aus Faserverbundmaterial bereitgestellt wird.

Ein Faserverbundmaterial für die Faserverbundschicht besteht im Allgemeinen aus zwei Hauptkomponenten, hier aus Fasern, eingebettet in einem Matrixmaterial, das den festen Verbund zwischen den Fasern herstellt. Das Faserverbundmaterial kann dabei aus einer Faser oder aus mehreren Fasern gewickelt werden, wobei die Faser(n) in Kontakt zueinander eng nebeneinander gewickelt werden. Hierbei sind die gewickelten Fasern bereits mit Matrixmaterial getränkt. Dadurch entsteht eine Faserschicht, auf die die Fasern in weiteren Faserschichten gewickelt werden, bis das Faserverbundmaterial die gewünschte Dicke besitzt und eine entsprechende Faserlage mit dieser Dicke darstellt. Die Außenschicht wird dabei in mehreren Lagen aus Faserverbundmaterial gewickelt, wobei unterschiedliche Lagen Fasern mit unterschiedlichen Faserwinkeln zur Zylinderachse des Druckbehälters aufweisen können. In einer Ausführungsform umfassen die Faserlagen aus ersten und/oder weiteren Fasern, beispielsweise zweiten Fasern, jeweils mehrere Lagen an Fasern. Durch den Verbund erhält das Faserverbundmaterial höherwertige Eigenschaften, wie beispielsweise eine höhere Festigkeit als jede der beiden einzelnen beteiligten Komponenten liefern könnte. Die Verstärkungswirkung der Fasern in Faserrichtung tritt ein, wenn das Elastizitätsmodul der Faser in Längsrichtung größer ist als das Elastizitätsmodul des Matrixmaterials, wenn die Bruchdehnung des Matrixmaterials größer ist als die Bruchdehnung der Fasern oder wenn die Bruchfestigkeit der Fasern größer ist als die Bruchfestigkeit des Matrixmaterials. Als Fasern können Fasern aller Art, beispielsweise Glasfasern, Kohlenstofffasern, Keramikfasern, Stahlfasern, Naturfasern oder synthetische Fasern, verwendet werden. Als Matrixmaterialien für die Faserverbundschicht werden hierbei in der Regel Duromere verwendet. Die Materialeigenschaften der Fasern und Matrixmaterialien sind dem Fachmann bekannt, so dass der Fachmann eine geeignete Kombination aus Fasern und Matrixmaterialien zur Herstellung des Faserverbundmaterials für die jeweilige Anwendung auswählen kann. Hierbei können einzelne Faserlagen im Faserverbundbereich eine einzelne Faser oder mehrere gleiche oder unterschiedliche Fasern umfassen.

Der Begriff "thermoplastisches Material" bezeichnet Kunststoffe, die sich in einem bestimmten Temperaturbereich (thermo-plastisch) verformen lassen. Dieser Vorgang ist reversibel, das heißt, er kann durch Abkühlung und Wiedererwärmung bis in den schmelzflüssigen Zustand beliebig oft wiederholt werden, solange nicht durch Überhitzung die sogenannte thermische Zersetzung des Materials einsetzt. Darin unterscheiden sich Thermoplaste von den Duroplasten (oder Duromeren) und Elastomeren. Ein weiteres Alleinstellungsmerkmal ist die Schweißbarkeit von Thermoplasten im Gegensatz zu beispielsweise Duromeren. Das thermoplastische Band bezeichnet ein flächiges Material, vorzugsweise mit einer längeren Länge als Breite.

Bei dem erfindungsgemäßen Druckbehälter wird die Wärmeausdehnung des Innenbehälters mittels des thermoplastischen Bandes so verändert, dass der Spalt zwischen Innenbehälter und Faserverstärkung deutlich verkleinert wird oder sogar vollständig verschwindet, sodass dieser sich bei einer Druckbeaufschlagung von einem 0 bar - Ausgangszustand durch den ersten Druckimpuls nicht oder zumindest deutlich weniger bewegen kann, sodass die Gefahr von Rissbildung im Innenbehälter beseitigt oder zumindest stark reduziert wird. Dies gilt insbesondere bei tiefen Temperaturen, wo der Innenbehälter (Liner) spröde ist. Dafür besitzt das thermoplastische Band einen Wärmeausdehnungskoeffizienten, der geringer als der Wärmeausdehnungskoeffizient des Innenbehälters ist. Dieser geringere Wärmeausdehnungskoeffizient des thermoplastischen Bandes kann durch eine geeignete Wahl des thermoplastischen Materials oder durch Einbettung von Faserverstärkungen in das thermoplastische Matrixmaterial erreicht werden. Wärmeausdehnungskoeffizienten sind Materialparameter bei thermoplastischen Materialien. Der Fachmann kann entsprechend der erfindungsgemäßen Spezifikation das dafür richtige thermoplastische Material auswählen.

Dadurch wird ein Druckbehälter bereitgestellt, der gerade bei entspanntem Tankzustand zuverlässig auch bei niedrigen Temperaturen viele Male befüllbar ist, ohne dabei einzureißen.

Erfindungsgemäß umfasst das thermoplastische Band zumindest ein Matrixmaterial aus einem zum Innenbehälter identischen Material. Das thermoplastische Band kann dabei vollständig aus diesem Material bestehen oder als Matrixmaterial vorliegen, falls beispielsweise zusätzlich faserverstärkte Anteile im Matrixmaterial eingebettet sein sollten. Dadurch kann das thermoplastische Band sehr gut mit dem Innenbehälter verbunden werden, beispielsweise durch einen geeigneten Schweißprozess, da auf beiden Seiten (Band und Innenbehälter) gleiche Materialien vorliegen.

In einer weiteren Ausführungsform ist das thermoplastische Band auf den Innenbehälter geschweißt. Ein Schweißprozess stellt eine sichere und feste Verbindung zwischen thermoplastischem Band und Innenbehälter her und ist zudem einfach zu steuern. Thermoplaste könnten zwar geklebt werden, allerdings sind Klebeverbindungen nicht für Lastwechsel des Druckspeichers bei Anwendungstemperaturen zwischen 110°C und - 60°C geeignet, da die Klebeverbindungen in diesem weiten Temperaturbereich und bei zahlreichen Lastwechseln nicht stabil genug sind.

In einer weiteren Ausführungsform ist das thermoplastische Band ein Polyamid- oder Polyethylenband. Polyamid oder Polyethylen sind besonders geeignete thermoplastische Materialien. Polyamide zeichnen sich durch hervorragenden Festigkeit und Zähigkeit aus. Polyethylen ist ein weit verbreiteter thermoplastischer Werkstoff, dessen Eigenschaften gut bekannt sind.

In einer weiteren Ausführungsform umfasst das thermoplastische Band eine Faserverstärkung, bevorzugt eine Kohlefaser enthaltende Faserverstärkung. Die Faserverstärkung ermöglicht es, als Matrixmaterial des thermoplastischen Bandes dasselbe Material wie beim Innenbehälters zu verwenden und gleichzeitig einen geringeren Wärmeausdehnungskoeffizienten für das thermoplastische Band zu erzeugen, da dieser durch die Eigenschaften der Faserverstärkung bestimmt wird. Somit bleibt ein faserverstärktes thermoplastisches Band weiterhin gut schweißbar und schützt den Innenbehälter zudem sehr gut vor einem Versagen bei der Druckbefüllung. Eine Kohlefaser enthaltende Faserverstärkung hat sich dabei aufgrund des Wärmeausdehnungskoeffizienten von Kohlefaser als besonders geeignet erwiesen.

In einer weiteren Ausführungsform ist das thermoplastische Band zusätzlich auf dem Mittelteil und/oder auf den Polkappen aufgebracht, vorzugsweise überdeckt das thermoplastische Band den Innenbehälter vollständig. Je mehr thermoplastisches Band auf dem Innenbehälter angebracht ist, desto geringer wird die Wärmedehnung des Gesamtsystems und desto besser ist der Innenbehälter gegen Rissbildung geschützt, wobei der Aufwand beim Herstellungsprozess mit der verwendeten Menge des thermoplastischen Bandes steigt. Sofern der Innenbehälter vollständig mit thermoplastischem Band überdeckt ist, kann der Spalt zwischen Faserverbundschicht und Innenbehälter vollständig verschwinden. Hierzu kann das thermoplastische Band in mehreren Lagen auf den Innenbehälter aufgebracht werden. Vorzugsweise haben die Lagen dabei eine geeignete Anzahl, um den Spalt zwischen Faserverbundschicht und Innenbehälter zumindest teilweise zu eliminieren.

In einer weiteren vorteilhaften Ausführungsform besteht die Faserverbundschicht aus einem duroplastischen Material.

Erfindungsgemäß ist die Faserverbundschicht eine Schicht mit mehreren Lagen aus Faserverbundmaterial eingebettet in einem Matrixmaterial und das thermoplastische Band ist mit zumindest einer dem Innenbehälter zugewandten Lage verflochten. Das Verflechten oder Flechten bezeichnet hierbei das regelmäßige Ineinanderschlingen mehrerer Stränge aus biegsamem Material, hier das Faserverbundmaterial und das thermoplastische Band. Im Gegensatz beispielsweise zum Wickeln liegen die einzelnen Bänder oder Stränge nicht einfach nebeneinander oder übereinander, sondern umschlingen sich und bilden daher eine feste tragfähige Verbindung zwischen den Lagen der Faserverbundschicht und den Lagen des thermoplastischen Bandes, sodass das thermoplastische Band nicht nur fest mit dem Innenbehälter, sondern zusätzlich auch mit der Faserverbundschicht verbunden ist..

Die Erfindung betrifft des Weiteren ein Verfahren gemäß Anspruch 8. Es wird offenbart ein Verfahren zur Herstellung eines erfindungsgemäßen faserverstärkten Druckbehälters umfassend nachfolgende Schritte:
- Bereitstellen eines Innenbehälters zur Aufnahme eines Füllmediums aus einem thermoplastischen Material mit einer Außenseite, vorzugsweise mit mindestens einem Ventilanschluss;
- Aufbringen eines thermoplastischen Bands zumindest bereichsweise auf die Außenseite des Innenbehälters, wobei das thermoplastische Band einen Wärmeausdehnungskoeffizienten besitzt, der gering genug ist, um einen durch thermischen Schrumpf eventuell entstehenden Spalt zwischen Faserverbundschicht und Innenbehälter durch seinen Wärmeausdehnungskoeffizienten geringer zu halten als es ohne Anwesenheit des thermoplastischen Bandes der Fall wäre; und
- Fertigstellen des Druckbehälters durch Aufbringen einer Faserverbundschicht auf die mit dem thermoplastischen Band versehenen Außenseite des Innenbehälters zur Bereitstellung einer Druckfestigkeit des Druckbehälters.

Durch dieses Herstellungsverfahren wird ein Druckbehälter bereitgestellt, der gerade bei entspanntem Tankzustand zuverlässig auch bei niedrigen Temperaturen viele Male befüllbar ist, ohne dabei einzureißen.

In einer Ausführungsform umfasst das Aufbringen die weiteren Schritte:
- lokales Aufschmelzen des thermoplastischen Materials des Innenbehälters zur Erzeugung eines Aufschmelzbereiches, vorzugsweise mit einem auf den Innenbehälter gerichteten Laserstrahl;
- Andrücken des thermoplastischen Bands, vorzugsweise mit einer Andrückrolle, auf den Aufschmelzbereich zur Herstellung einer Schweißverbindung zwischen Innenbehälter und thermoplastischen Band, wobei vorzugsweise das thermoplastische Band über eine Abstandsrolle der Andrückrolle zugeführt wird und Andrück- und Abstandsrolle dem Laserstrahl über die Außenseite des Innenbehälters nachgeführt wird.

Durch den leicht führbaren Laserstrahl kann ein Aufschmelzbereich mit einer gewünschten Ausdehnung leicht erzeugt und präzise in Bezug auf Ausdehnung und Temperatur kontrolliert werden. Die Andrückrolle drückt das Band in den Aufschmelzbereich und sorgt daher für eine gute Verbindung des thermoplastischen Bandes mit dem Material des Innenbehälters. Die so entstehende Schweißverbindung ist besonders fest und zuverlässig. Die Abstandsrolle hält das thermoplastische Band dort von Innenbehälter weg, wo es noch nicht mit dem Innenbehälter verbunden werden soll und erleichtert so die Schweißprozessführung, insbesondere die Strahlführung für den Laserstrahl, da der Innenbehälter nicht ungewünscht durch das noch nicht prozessierte thermoplastische Band verdeckt wird.

In einer weitere Ausführungsform sind das lokale Aufschmelzen und der Laserstrahl so ausgeführt beziehungsweise eingestellt, dass neben dem Material des Innenbehälters auch das thermoplastische Band zumindest im Bereich des Aufschmelzbereiches aufgeschmolzen wird. Damit wird die Schweißverbindung weiter verbessert.

Erfindungsgemäß ist die Faserverbundschicht eine Schicht mit mehreren Lagen aus Faserverbundmaterial eingebettet in einem Matrixmaterial und das thermoplastische Band wird mit zumindest einer dem Innenbehälter zugewandten Lage verflochten. Dadurch wird ein fester Zusammenhalt zwischen Faserverbundschicht und Innenbehälter erzeugt, der ein Kollabieren des Innenbehälters grundsätzlich verhindert.

### Kurze Beschreibung der Abbildungen

Diese und andere Aspekte der Erfindung werden im Detail in den Abbildungen wie folgt gezeigt.
- Fig.1:: ein seitlicher Schnitt durch einen (a) entspannten Druckbehälter nach dem Stand der Technik und (b) einen entspannten Druckbehälter gemäß der vorliegenden Erfindung;
- Fig.2:: eine Ausführungsform des Schweißprozesses zur Aufbringung des thermoplastischen Bands auf den Innenbehälter; und
- Fig.3:: eine Ausführungsform des erfindungsgemäßen Verfahrens zur Herstellung des erfindungsgemäßen faserverstärkten Druckbehälters.

### Detaillierte Beschreibung der Ausführungsbeispiele

Fig.1 zeigt einen seitlichen Schnitt durch einen (a) entspannten Druckbehälter 1' nach dem Stand der Technik und (b) einen entspannten Druckbehälter 1 gemäß der vorliegenden Erfindung. In Fig.1a sieht man, dass der Innenbehälter 1 bei 0 bar - Ausgangszustand einen deutlichen Abstand zur Faserverstärkung aufweist. Dies kann bei Druckbeaufschlagung zu Rissen im Innenbehälter 2 führen, wodurch der Druckbehälter unbrauchbar wird. Der Spalt 6 zwischen Innenbehälter 2 und der Faserverstärkung durch eine Faserverbundschicht 3 um den Innenbehälter 2 herum, sodass der Innenbehälter 2 hier lediglich noch am Boss 4 und am Boss oder Blindboss 8 auf den gegenüberliegenden Seite Kontakt zur Faserverbundschicht 3 besitzt. Dieser Spalt kann beispielsweise 20mm betragen, obwohl bei der Herstellung ursprünglich das Faserverbundmaterial direkt auf den Innenbehälter gewickelt wurde. Der erfindungsgemäße Druckbehälter 1 in Figur 1b umfasst dagegen einen Innenbehälter 2 aus einem thermoplastischen Material zur Aufnahme eines Füllmediums mit einer Außenseite und eine um die Außenseite herum angeordneten Faserverbundschicht 3 zur Bereitstellung einer Druckfestigkeit des Druckbehälters 1 sowie einen mit Innenbehälter 2 und Faserverbundschicht 3 verbundenen Ventilanschluss 4. Auf der Gegenseite ist ein Boss oder Blindboss 8 angeordnet, die ebenfalls mit Faserverbundschicht 3 und Innenbehälter 2 verbunden ist. Im Gegensatz zum Stand der Technik ist hier zusätzlich ein thermoplastisches Band 5 bereichsweise auf die Außenseite des Innenbehälters 2 aufgebracht, hier im Mittelteil der Innenbehälters 2. Das thermoplastische Band 5 besitzt dabei einen Wärmeausdehnungskoeffizienten, der kleiner dem des Materials des Innenbehälters 2 ist, um einen durch thermischen Schrumpf entstehenden Spalt 6 zwischen Faserverbundschicht 3 und Innenbehälter 2 durch seinen geeigneten Wärmeausdehnungskoeffizienten geringer zu halten als es ohne Anwesenheit des thermoplastischen Bandes 5 der Fall wäre, wie in Figur 1a gezeigt ist. Das thermoplastische Band 5 könnte den Innenbehälter 2 dabei nicht nur im Mittelteil, sondern auch vollständig überdecken. Das thermoplastische Band 5 kann dabei in mehreren Lagen L1, ... Ln auf den Innenbehälter 2 aufgebracht sein, wobei vorzugsweise die Lagen L1, ... Ln eine geeignete Anzahl haben, um den Spalt 6 zwischen Faserverbundschicht 3 und Innenbehälter 2 zumindest stellenweise vollständig zu eliminieren, was hier zumindest im Mittelteil der Fall ist. Die Faserverbundschicht 3 ist dabei beispielsweise aus einem duroplastischen Material. Die Faserverbundschicht 3 ist eine Schicht mit mehreren Lagen F1, ... , Fn aus Faserverbundmaterial eingebettet in einem Matrixmaterial. Dabei wird das thermoplastische Band 5 oder zumindest eine Lage des thermoplastischen Bands 5 mit zumindest einer dem Innenbehälter 2 zugewandten Lage F1 verflochten. Fig.2 zeigt eine Ausführungsform des Schweißprozesses zur Aufbringung des thermoplastischen Bands 5 auf den Innenbehälter 2. Hierzu wird das thermoplastischen Materials des Innenbehälters 2 zur Erzeugung eines Aufschmelzbereiches 24 lokal aufgeschmolzen. Der Aufschmelzbereich erstreckt sich dabei oberflächlich über einen Bereich, auf den nachfolgend das thermoplastische Band aufgelegt werden kann. Der aufgeschmolzene Bereich betrifft dabei nur einen Teil der gesamten Dicke des Innenbehälters, sodass lediglich oberflächlich ausgeschmolzen wird. Zur Erzeugung des Aufschmelzbereichs 24 wird in dieser Ausführungsform ein Laser verwendet, der mit seinem auf den Innenbehälter fokussierten Laserstrahl 7 ausreichend Wärme bereitstellt, um das thermoplastische Material des Innenbehälters aufzuschmelzen. Welche Temperaturen auf dem Innenbehälter 2 erzeugt werden müssen, ergibt sich aus den Materialeigenschaften des thermoplastischen Materials des Innenbehälters 2, die gewöhnlich deutlich über 200°C liegen. Polyethylen ist bei einer Oberflächentemperatur im Aufschmelzbereich von circa 220°C gut verschmelzbar. Für Polyamid sollten im Aufschmelzbereich Temperaturen von circa 300°C erreicht werden. Die Auswahl der dafür benötigten Laser und Optiken ergibt sich aus dem Fachwissen des Fachmanns. Damit eine gute Schweißverbindung hergestellt werden kann, wird das thermoplastischen Bands 5 mit einer Andrückrolle 71 auf den Aufschmelzbereich 24 zur Herstellung einer Schweißverbindung zwischen Innenbehälter 2 und thermoplastischen Band 5 angedrückt, wobei das thermoplastische Band 5 über eine Abstandsrolle.72 der Andrückrolle 71 zugeführt wird. Der Druck durch die Andrückrolle 71 sollte beispielsweise 0,5 MPA bei Poylamid und 0,2 MPA für Polyethylen betragen. Andrück- und Abstandsrollen 71, 72 werden für einen kontinuierlichen Schweißprozess dem Laserstrahl 7 über die Außenseite des Innenbehälters 2 in Bewegungsrichtung B der Schweißanordnung relativ zum Innenbehälter nachgeführt.

Fig.3 zeigt eine Ausführungsform des erfindungsgemäßen Verfahrens 100 zur Herstellung des erfindungsgemäßen faserverstärkten Druckbehälters 1 umfassend nachfolgende Schritte des Bereitstellens 110 eines Innenbehälters 2 zur Aufnahme eines Füllmediums aus einem thermoplastischen Material mit einer Außenseite, vorzugsweise mit mindestens einem Ventilanschluss 4; des Aufbringens 120 eines thermoplastischen Bands 5 zumindest bereichsweise auf die Außenseite des Innenbehälters 2, wobei das thermoplastische Band 5 einen Wärmeausdehnungskoeffizienten besitzt, der gering genug ist, um einen durch eine Druckbeaufschlagung eventuell entstehenden Spalt 6 zwischen Faserverbundschicht 3 und Innenbehälter 2 durch seinen Wärmeausdehnungskoeffizienten geringer zu halten als es ohne Anwesenheit des thermoplastischen Bandes 5 der Fall wäre; und des Fertigstellens 130 des Druckbehälters 1 durch Aufbringen einer Faserverbundschicht 3 auf die mit dem thermoplastischen Band 5 versehenen Außenseite des Innenbehälters 2 zur Bereitstellung einer Druckfestigkeit des Druckbehälters 1. Hierbei kann das Aufbringen 120 die weiteren Schritte des lokalen Aufschmelzens 122 des thermoplastischen Materials des Innenbehälters 2 zur Erzeugung eines Aufschmelzbereiches 24, vorzugsweise mit einem auf den Innenbehälter 2 gerichteten Laserstrahl 7; und des Andrückens 124 des thermoplastischen Bands 5, vorzugsweise mit einer Andrückrolle 71, auf den Aufschmelzbereich 24 zur Herstellung einer Schweißverbindung zwischen Innenbehälter 2 und thermoplastischen Band 5, wobei vorzugsweise das thermoplastische Band 5 über eine Abstandsrolle.72 der Andrückrolle 71 zugeführt wird und Andrück- und Abstandsrolle 71, 72 dem Laserstrahl 7 über die Außenseite des Innenbehälters 2 nachgeführt wird, umfassen. Das Zuführen des thermoplastischen Bandes zum Anschweißen kann beispielsweise von einer Rolle an thermoplastischem Band 5 erfolgen. Das lokale Aufschmelzen 122 und der Laserstrahl 7 sollten dabei so ausgeführt beziehungsweise eingestellt sein, dass neben dem Material des Innenbehälters 2 auch das thermoplastische Band 5 zumindest im Bereich des Aufschmelzbereiches 24 aufgeschmolzen wird. Erfindungsgemäß ist die Faserverbundschicht 3 eine Schicht mit mehreren Lagen F1, ... , Fn aus Faserverbundmaterial eingebettet in einem Matrixmaterial. Hierbei wird dann das thermoplastische Band 5 aus einer oder mehreren Lagen L1, ... , Ln mit zumindest einer dem Innenbehälter 2 zugewandten Lage F1 verflochten.

Die hier gezeigten Ausführungsformen stellen nur Beispiele für die vorliegende Erfindung dar und dürfen daher nicht einschränkend verstanden werden. Alternative durch den Fachmann in Erwägung gezogene Ausführungsformen sind gleichermaßen vom Schutzbereich der vorliegenden Erfindung erfasst, soweit sie nicht vom Gegenstand der beigefügten Ansprüche abweichen.

### Bezugszeichenliste

- 1: Erfindungsgemäßer Druckbehälter
- 1': Druckbehälter nach dem Stand der Technik
- 2: Innenbehälter (Liner) des Druckbehälters

- 24: Aufschmelzbereich
- 3: Faserverbundschicht
- 4: Ventilanschluss, Boss
- 5: Thermoplastisches Band
- 6: Spalt zwischen Faserverbundschicht und Innenbehälter
- 7: Laserstrahl
- 71: Andrückrolle
- 72: Abstandsrolle
- 8: Boss oder Blindboss

- B: Bewegungsrichtung der Schweißanordnung relativ zum Innenbehälter
- F1 - Fn: Lagen aus Faserverbundmaterial eingebettet in Matrixmaterial zur Bildung der Faserverbundschicht
- L1 - Ln: Lagen aus thermoplastischem Band auf dem Innenbehälter

- 100: Verfahren zur Herstellung eines erfindungsgemäßen Druckbehälters.
- 110: Bereitstellen eines Innenbehälters
- 120: Aufbringen eines thermoplastischen Bands auf die Außenseite des Innenbehälters
- 122: lokales Aufschmelzen des thermoplastischen Materials des Innenbehälters
- 124: Andrücken des thermoplastischen Bands auf den Aufschmelzbereich
- 126: Verflechten von Faserverbundmaterial mit dem thermoplastischen Band
- 130: Fertigstellen des Druckbehälters

## Patentansprüche

1. Ein faserverstärkter Druckbehälter (1) mit einem Innenbehälter (2) aus einem thermoplastischen Material zur Aufnahme eines Füllmediums mit einer Außenseite und eine um die Außenseite herum angeordneten Faserverbundschicht (3) zur Bereitstellung einer Druckfestigkeit des Druckbehälters (1) und mindestens einem mit Innenbehälter (2) und Faserverbundschicht (3) verbundenen Ventilanschluss (4), wobei zusätzlich ein thermoplastisches Band (5) zumindest bereichsweise auf die Außenseite des Innenbehälters (2) aufgebracht ist, wobei das thermoplastische Band (5) zumindest ein Matrixmaterial aus einem Material identisch zum Innenbehälter aufweist
**dadurch gekennzeichnet,**
**dass** die Faserverbundschicht (3) eine Schicht mit mehreren Lagen (F1, ... , Fn) aus Faserverbundmaterial eingebettet in einem Matrixmaterial ist und das thermoplastische Band (5) mit zumindest einer dem Innenbehälter (2) zugewandten Lage (F1) verflochten ist.

2. Der Druckbehälter (1) nach Anspruch 1,
**dadurch gekennzeichnet,**
**dass** das thermoplastische Band (5) auf den Innenbehälter (2) geschweißt ist.

3. Der Druckbehälter (1) nach einem der vorherigen Ansprüche,
**dadurch gekennzeichnet,**
**dass** das thermoplastische Band (5) zusätzlich auf dem Mittelteil und/oder auf den Polkappen aufgebracht ist.

4. Der Druckbehälter (1) nach Anspruch einem der vorherigen Ansprüche,
**dadurch gekennzeichnet,**
**dass** das thermoplastische Band (5) den Innenbehälter (2) vollständig überdeckt.

5. Der Druckbehälter (1) nach einem der voranstehenden Ansprüche,
**dadurch gekennzeichnet,**
**dass** thermoplastische Band (5) in mehreren Lagen (L1, ... Ln) auf den Innenbehälter (2) aufgebracht wird.

6. Der Druckbehälter (1) nach Anspruch 5,
**dadurch gekennzeichnet,**
**dass** die Lagen (L1, ... Ln) eine geeignete Anzahl haben, um den Spalt (6) zwischen Faserverbundschicht (3) und Innenbehälter (2) zumindest teilweise zu elimieren.

7. Der Druckbehälter (1) nach einem der voranstehenden Ansprüche,
**dadurch gekennzeichnet,**
**dass** die Faserverbundschicht (3) aus einem duroplastischen Material ist.

8. Verfahren (100) zur Herstellung eines faserverstärkten Druckbehälters (2) nach einem der voranstehenden Ansprüche , wobei das Verfahren (100) den Schritt des Bereitstellens (110) eines Innenbehälters (2) zur Aufnahme eines Füllmediums aus einem thermoplastischen Material mit einer Außenseite, vorzugsweise mit mindestens einem Ventilanschluss (4), enthält und **gekennzeichnet ist durch** die weiteren Schritte:
- Aufbringen (120) eines thermoplastischen Bands (5) zumindest bereichsweise auf die Außenseite des Innenbehälters (2);
- Fertigstellen (130) des Druckbehälters (1) durch Aufbringen einer Faserverbundschicht (3) auf die mit dem thermoplastischen Band (5) versehenen Außenseite des Innenbehälters (2) zur Bereitstellung einer Druckfestigkeit des Druckbehälters (1); und
- die Faserverbundschicht (3) eine Schicht mit mehreren Lagen (F1, ... , Fn) aus Faserverbundmaterial eingebettet in einem Matrixmaterial ist und das thermoplastische Band (5) mit zumindest einer dem Innenbehälter (2) zugewandten Lage (F1) verflochten wird.

9. Das Verfahren nach Anspruch 8, wobei das Aufbringen (120) die weiteren Schritte umfasst:
- lokales Aufschmelzen (122) des thermoplastischen Materials des Innenbehälters (2) zur Erzeugung eines Aufschmelzbereiches (24), vorzugsweise mit einem auf den Innenbehälter (2) gerichteten Laserstrahl (7);
- Andrücken (124) des thermoplastischen Bands (5), vorzugsweise mit einer Andrückrolle (71), auf den Aufschmelzbereich (24) zur Herstellung einer Schweißverbindung zwischen Innenbehälter (2) und thermoplastischen Band (5), wobei vorzugsweise das thermoplastische Band (5) über eine Abstandsrolle.(72) der Andrückrolle (71) zugeführt wird und Andrück- und Abstandsrolle (71, 72) dem Laserstrahl (7) über die Außenseite des Innenbehälters (2) nachgeführt wird.

10. Das Verfahren nach Anspruch 9, wobei das lokale Aufschmelzen (122) und der Laserstrahl (7) so ausgeführt beziehungsweise eingestellt sind, dass neben dem Material des Innenbehälters (2) auch das thermoplastische Band (5) zumindest im Bereich des Aufschmelzbereiches (24) aufgeschmolzen wird.

## Claims

1. A fiber-reinforced pressure vessel (1) with an inner vessel (2) made from a thermoplastic material to accommodate a filling medium with an outer side and a fiber composite layer (3) arranged around the outer side to provide a pressure resistance of the pressure vessel (1), and at least one valve connection (4) connected to inner vessel (2) and fiber composite layer (3), wherein a thermoplastic band (5) is additionally applied at least in some regions to the outer side of the inner vessel (2), wherein the thermoplastic band (5) has at least one matrix material made from a material identical to the inner vessel,
**characterized in**
**that** the fiber composite layer (3) is a layer with several plies (F1, ..., Fn) made from fiber composite material embedded in a matrix material and the thermoplastic band (5) is interwoven with at least one ply (F1) facing the inner vessel (2).

2. The pressure vessel (1) according to claim 1,
**characterized in**
**that** the thermoplastic band (5) is welded onto the inner vessel (2).

3. The pressure vessel (1) according to any one of the preceding claims,
**characterized in**
**that** the thermoplastic band (5) is additionally applied to the center part and/or to the end caps.

4. The pressure vessel (1) according to any one of the preceding claims,
**characterized in**
**that** the thermoplastic band (5) completely covers the inner vessel (2).

5. The pressure vessel (1) according to any one of the preceding claims,
**characterized in**
**that** the thermoplastic band (5) is applied in several plies (L1, ... Ln) to the inner vessel (2).

6. The pressure vessel (1) according to claim 5,
**characterized in**
**that** the plies (L1, ... Ln) have a suitable number to at least partly eliminate the gap (6) between fiber composite layer (3) and inner vessel (2).

7. The pressure vessel (1) according to any one of the preceding claims,
**characterized in**
**that** the fiber composite layer (3) is made from a thermoset material.

8. A method (100) for producing a fiber-reinforced pressure vessel (2) according to any one of the preceding claims, wherein the method (100) includes the step of providing (110) an inner vessel (2) to accommodate a filling medium made from a thermoplastic material with an outer side, preferably with at least one valve connection (4), and is **characterized by** the further steps of:
- applying (120) a thermoplastic band (5) at least in some regions to the outer side of the inner vessel (2);
- finishing (130) the pressure vessel (1) by applying a fiber composite layer (3) to the outer side of the inner vessel (2) provided with the thermoplastic band (5) to provide a pressure resistance of the pressure vessel (1); and
- the fiber composite layer (3) is a layer with several plies (F1, ..., Fn) made from fiber composite material embedded in a matrix material and the thermoplastic band (5) is interwoven with at least one ply (F1) facing the inner vessel (2).

9. The method according to claim 8, wherein the applying (120) comprises the further steps of:
- locally melting (122) the thermoplastic material of the inner vessel (2) to create a melting region (24), preferably with a laser beam (7) directed at the inner vessel (2);
- pressing (124) the thermoplastic band (5), preferably with a pressure roller (71), onto the melting region (24) to establish a welded joint between inner vessel (2) and thermoplastic band (5), wherein the thermoplastic band (5) is preferably supplied to the pressure roller (71) via a distance roller (72), and pressure and distance roller (71, 72) is made to follow the laser beam (7) over the outer side of the inner vessel (2).

10. The method according to claim 9, wherein the local melting (122) and the laser beam (7) are embodied or set, respectively, so that in addition to the material of the inner vessel (2), the thermoplastic band (5) is also melted at least in the region of the melting region (24).

## Revendications

1. Un réservoir sous pression renforcé de fibres (1), avec un récipient intérieur (2) en matériau thermoplastique destiné à recevoir un fluide de remplissage, avec une face extérieure et une couche de fibre composite (3) disposée autour de la face extérieure pour assurer une résistance à la pression du réservoir sous pression (1) et au moins un raccord de vanne (4) relié au récipient intérieur (2) et à la couche de fibre composite (3), une bande thermoplastique (5) étant en outre appliquée au moins par zones sur la face extérieure du récipient intérieur (2), la bande thermoplastique (5) présentant au moins un matériau de matrice dans un matériau identique à celui du récipient intérieur,
**caractérisé en ce que**
la couche de fibre composite (3) est une couche avec plusieurs épaisseurs (F1, ..., Fn) de matériau composite à base de fibres, intégrées dans un matériau de matrice, et la bande thermoplastique (5) est entrelacée avec au moins une épaisseur (F1) tournée vers le récipient intérieur (2).

2. Le réservoir sous pression (1) selon la revendication 1,
**caractérisé en ce que**
la bande thermoplastique (5) est soudée sur le récipient intérieur (2).

3. Le réservoir sous pression (1) selon l'une des revendications précédentes, **caractérisé en ce que**
la bande thermoplastique (5) est appliquée en plus sur la partie centrale et/ou sur les coiffes de pôles.

4. Le réservoir sous pression (1) selon l'une des revendications précédentes, **caractérisé en ce que**
la bande thermoplastique (5) recouvre complètement le récipient intérieur (2).

5. Le réservoir sous pression (1) selon l'une des revendications précédentes, **caractérisé en ce que**
la bande thermoplastique (5) est appliquée en plusieurs épaisseurs (L1, ... Ln) sur le récipient intérieur (2).

6. Le réservoir sous pression (1) selon la revendication 5,
**caractérisé en ce que**
le nombre d'épaisseurs (L1, ... Ln) permet d'éliminer au moins partiellement la fente (6) entre la couche de fibre composite (3) et le récipient intérieur (2).

7. Le réservoir sous pression (1) selon l'une des revendications précédentes, **caractérisé en ce que**
la couche de fibre composite (3) est en matériau thermodurcissable.

8. Procédé (100) de fabrication d'un réservoir sous pression renforcé de fibres (2) selon l'une des revendications précédentes, le procédé (100) comprenant l'étape de mise à disposition (110) d'un récipient intérieur (2) destiné à recevoir un fluide de remplissage, en matériau thermoplastique avec une face extérieure, de préférence avec au moins un raccord de vanne (4), et **caractérisé par** les étapes supplémentaires suivantes :
- application (120) d'une bande thermoplastique (5) au moins par zones sur la face extérieure du récipient intérieur (2) ;
- finition (130) du réservoir sous pression (1) par application d'une couche de fibre composite (3) sur la face extérieure du récipient intérieur (2) dotée de la bande thermoplastique (5), pour assurer la résistance à la pression du réservoir sous pression (1) ; et
- la couche de fibre composite (3) étant une couche avec plusieurs épaisseurs (F1, ..., Fn) de matériau composite à base de fibres, intégrées dans un matériau de matrice, et la bande thermoplastique (5) étant entrelacée avec au moins une épaisseur (F1) tournée vers le récipient intérieur (2).

9. Le procédé selon la revendication 8, dans lequel l'application (120) comprend les étapes supplémentaires suivantes :
- fusion locale (122) du matériau thermoplastique du récipient intérieur (2) pour générer une zone de fusion (24), de préférence avec un faisceau laser (7) dirigé vers le récipient intérieur (2) ;
- pression (124) de la bande thermoplastique (5), de préférence avec un rouleau de pression (71), sur la zone de fusion (24) pour réaliser une liaison soudée entre le récipient intérieur (2) et la bande thermoplastique (5), la bande thermoplastique (5) étant de préférence amenée au rouleau de pression (71) par un rouleau d'écartement (72) et les rouleaux de pression et d'écartement (71, 72) étant guidés derrière le rayon laser (7) par la face extérieure du récipient intérieur (2).

10. Procédé selon la revendication 9, dans lequel la fusion locale (122) et le faisceau laser (7) sont réalisés ou réglés de telle sorte que, outre le matériau du récipient intérieur (2), la bande thermoplastique (5) est également fondue au moins dans la zone de la fusion (24).
